# EUROPÄISCHE PATENTSCHRIFT

(11) **EP 0 900 869 B1**
(45) Veröffentlichungstag und Bekanntmachung des Hinweises auf die Patenterteilung: **04.05.2005**
(21) Anmeldenummer: 98114240.9
(22) Anmeldetag: 30.07.1998
(51) Int. Cl.: E04D 5/02, D06N 5/00, D04H 3/10, D04H 13/00

(54) **Verfahren zur Herstellung eines hydrodynamisch verfestigten Nonwovens, Nonwoven nach dieser Herstellung und Trägervlies nach dieser Herstellung**
Process of manufacturing a hydroentangled nonwoven web, fabric and linning made therefrom
Méthode de fabrication d'un tissu non-tissé aiguilleté par voie hydraulique, non-tissé et matériau de support fabriqués ainsi

(30) Priorität: 05.09.1997 DE 19739049
(43) Veröffentlichungstag der Anmeldung: 10.03.1999
(73) Patentinhaber: Fleissner GmbH, 63329 Egelsbach (DE)
(72) Erfinder: Fleissner, Gerold, 6300 Zug (CH)
(74) Vertreter: Meyer-Dulheuer, Karl-Hermann, Dr.

(56) Entgegenhaltungen:
- EP-A- 0 208 918
- EP-A- 0 259 692
- EP-A- 0 363 254
- DE-A- 19 500 669
- US-A- 5 023 130
- US-A- 5 616 395

## Beschreibung

Trägervliese sind in der Industrie für vielfältige Anwendungszwecke bekannt. Das wesentliche ist, dass sie den gewünschten Eigenschaften zum dauerhaft Tragen des jeweiligen Produktes genügen. Aus diesem Grunde werden diese Vliese im allgemeinen aus Stapelfasern hergestellt und dann chemisch und/oder mechanisch verfestigt. Unter chemischer Verfestigung ist das innige Vermischen des Vlieses mit einem Bindemittel zu verstehen, das nach einem Wärmebehandlungsvorgang die Fasern des Vlieses fest miteinander verbindet. Es können dem Vlies auch thermoplastische Bindefasern beigemischt werden, die nach dem Schmelzvorgang unter Hitzeeinwirkung die nicht geschmolzenen Fasern punktweise verkleben. Die mit diesen Verfahren herstellbaren Trägervliese haben die geforderte Festigkeit, jedoch sind sie teuer in der Herstellung wegen der notwendigen Bindemittel oder der notwendigen Schmelzfasern.

Unter mechanischer Verfestigung eines Vlieses aus Stapelfasern oder Endlosfilamenten ist die mechanische Vernadelung zu verstehen. Aber auch diese Vliese sind mit einem Dispersionsbinder zu versehen, da ansonsten die notwendige Festigkeit nicht erreichbar ist. Bei der mechanischen Vernadelung ist es insbesondere von Nachteil, dass die einzelnen Fasern durch die Nadeln verletzt werden, gleichgültig welche Art von Faser oder ob nun Endlosfasern oder Stapelfasern mechanisch vernadelt werden. Dies ist auch ein Grund dafür, dass bei der mechanischen Vernadelung die erforderliche Festigkeit zunächst nicht erreicht wird. Dieses Problem ist zwar zu beheben durch den Einsatz von chemischen Bindern, jedoch sind diese auch nachteilig wegen der späteren schlechteren Penetrationsmöglichkeit. Das Acrylatharz behindert die intensive, auch durchdringende Beschichtung mit Bitumen im Falle der Herstellung von z. B. Bitumendachbahnen. Ein solches Verfahren offenbart die EP-A-0 208 918, wonach auf das mechanisch verfestigte Trägervlies eine Bitumenbeschichtung aufgegeben wird. In diesem Zusammenhang ist auf die DE-A-199 52 432 zu verweisen. Dort wird auch eine hydrodynamische Vernadelung angesprochen, aber nur als Vorverfestigung des Faservlieses, ein Bindeharz ist unverzichtbar. Ähnliches gilt im Zusammenhang mit der US-A-5 616 395, wonach eine Vorverfestigung eines Stapelfaservlieses mit der Wasservernadelung vorgeschlagen wird. Dort wird dieses Vlies weiter thermostabilisiert und dann mit einer Glasfaserschicht versehen.

Durch die US-A-5 023 130 ist bekannt, ein Vlies aus Endlosfasern mittels hydrodynamischer Vernadelung zu verfestigen und nach der EP-A-0 259 692 auch anschließend mit einem Benetzungsmittel zu versehen. Das benetzte Faservlies nach der EP ist für die verbesserte Aufnahme von Flüssigkeiten vorgesehen und weist dazu einen besseren textilen Griff auf. Gleichfalls ist hier auch die EP-A-0 363 254 zu nennen, wonach das derart verfestigte Vlies aus unmittelbar vorher abgelegten Endlosfasern mit einzelnen Harzpunkten versehen wird zur Herstellung von wärmeklebenden Einlagestoffen. Das Einlagevlies muss in seiner ganzen Fläche auf der Abseite des Artikels so befestigt werden, dass die Befestigung auf der Sichtseite des Artikels nicht erkennbar ist. Dazu ist das Endlosfaservlies auf einer Seite mit wärmeklebenden Harzpunkten, also mit Abstand voneinander angeordneten inselförmigen Befestigungselementen, versehen. Beim Aufbügeln mit einem bestimmten Druck ist jetzt eine Verbindung mit dem gleich großen Textilartikel möglich.

Der Erfindung liegt die Aufgabe zugrunde, ein Verfahren und nach dem Verfahren das wünschenswerte Produkt zu entwickeln, mit dem preiswerter ein hochfestes Vlies wie insbesondere Trägervlies hergestellt werden kann, das für z. B. Bitumenbahnen die geforderte Festigkeit hat, aber mit keinem Bindemittel, keiner Bindefaser versehen ist.

Bei einem vorbekannten Verfahren zum Herstellen eins Nonwoven, indem Endlosfilamente unmittelbar nach ihrer Herstellung zu einem gleichmäßig dicken Vlies auf einem Endlossieb abgelegt und dann zur Herstellung eines hochfesten Vlieses hydrodynamisch vernadelt werden ist zur Lösung der gestellten Aufgabe vorgesehen, das hydrodynamisch vernadelte Endlosfaservlies ohne Bindemittelverwendung als Trägervlies für eine vollflächig in das Vlies eingebrachte, das Vlies imprägnierende Nutzbeschichtung zu verwenden. Die Ablage der Endlosfasern kann mit der heutigen Technik sicher derart erfolgen, dass eine im wesentlichen gleichmäßige Festigkeit in den zwei Flächendimensionen erzielbar ist. Wird dann dieses Vlies, werden dann diese Filamente mit der Wasservernadelung verletzungsfrei in der dritten Dimension verlagert, miteinander verhakt, so entsteht die gewünschte hohe Festigkeit, ohne dass die teuren und bei der Weiterbearbeitung des Vlieses auch nachteiligen Binder gebraucht werden. Das Vlies ist weiterhin hoch luftdurchlässig und kann, weil keine Netzmittel bei der Herstellung des verfestigten Vlieses verwendet sind, besser mit einer vollflächigen Nutzschicht durchdrungen, penetriert werden. Es kann sogar gegenüber dem Verfahren nach dem Stand der Technik ein höherer Anteil an Bitumen in das Vlies eingegeben werden, ohne dass die Elastizität des Vlieses verloren geht. Vorteilhaft ist dabei auch die innige Vermischung des Bitumens durch die jetzt vorhandenen Poren des Vlieses, was Folgen für die Nicht-Spaltfähigkeit des Vlieses insbesondere bei niedrigen Temperaturen hat.

Es ist zur Gewährleistung einer Dimensionsstabilität zweckmäßig, das vernadelte Endlosfaservlies vor einer Beschichtung zu fixieren. Die thermische Vorfixierung ist durch die US-A- 5 616 395 bekannt.

Die Nutzbeschichtung kann z. B. eine Bitumenbeschichtung sein, oder dieses Trägervlies dient als Matrixbahn für spätere Tuftingveredelung.

Diese Vliese können auch aus endlosen PETP-Fasern hergestellt werden, weil damit nicht nur hochfeste, sondern auch thermostabile Vliese erzielbar sind.

### Beispiel 1:

Ein 45 g/m² Vlies aus endlosen PE-Fasern wurde zur Verfestigung hydrodynamisch vernadelt und erhielt eine Festigkeit von 133 N/5cm in Längsrichtung und 109 N/5cm in Querrichtung bei einer Dehnung von 68 bzw. 75 %. Dies ergibt eine Längsfestigkeit von 3,0 N/5cm pro g/m². Diese Festigkeit reicht aus, um z. B. als Bitumenbahn die Basis zu bieten.

### Beispiel 2.

Ein 145 g/m² Vlies aus endlosen PE-Fasern wurde zur Verfestigung beidseitig hydrodynamisch vernadelt und erhielt eine Festigkeit vom 530 N/5cm in Längsrichtung bei einer Dehnung von 75 %. Dies ergibt eine Längsfestigkeit von 3,7 N/5cm pro g/m².

## Patentansprüche

1. Verfahren zum Herstellen eines Nonwoven, indem Endlosfilamente unmittelbar nach ihrer Herstellung zu einem gleichmäßig dicken Vlies auf einem Endlossieb abgelegt und dann zur Herstellung eines hochfesten Vlieses hydrodynamisch vernadelt werden, **dadurch gekennzeichnet, dass** das hydrodynamisch vernadelte Endlosfaservlies ohne Bindemittelverwendung als Trägervlies für eine vollflächig in das Vlies eingebrachte, das Vlies imprägnierende Nutzbeschichtung verwendet wird.

2. Verfahren nach Anspruch 1, **dadurch gekennzeichnet, dass** das hydrodynamisch verfestigte Endlosfaservlies vor der Beschichtung unter Hitzeeinwirkung zur Dimensionsstabilität fixiert wird.

3. Verfahren nach Anspruch 1 oder 2, **dadurch gekennzeichnet, dass** das wasservernadelte Endlosfaservlies aus reinen PE-Filamenten hergestellt wird und als Nutzbeschichtung eine Bitumenbeschichtung in das Vlies eingebracht wird.

4. Verfahren nach Anspruch 1 - 3, **dadurch gekennzeichnet, dass** ein Glasfaservlies mit dem wasservernadelten Endlosfaservlies vor der Bitumenbeschichtung versehen und/oder mit diesem verbunden wird.

5. Verfahren nach Anspruch 1 - 4, **dadurch gekennzeichnet, dass** das wasservernadelte Endlosfaservlies als Grundvlies für die Teppichindustrie verwendet wird und dazu in dieses Vlies die zur Veredelung der Oberfläche notwendigen Sicht- wie Florfasern aufgebracht, wie eingetuftet werden.

6. Verfahren nach einem der Ansprüche 1 - 5, **dadurch gekennzeichnet, dass** die hydrodynamische Verfestigung mit einer Energie von mindestens 0,3 kWh/kg Faser durchgeführt wird.

7. Verfahren nach einem oder mehreren der vorhergehenden Ansprüche, **dadurch gekennzeichnet, dass** die hydrodynamische Wasservernadelung bei kontinuierlicher Fahrweise wechselweise von beiden Seiten auf das Endlosfaservlies einwirkt.

8. Verfahren nach einem oder mehreren der vorhergehenden Ansprüche, **dadurch gekennzeichnet, dass** in dem Endlosfaservlies eine Lochstruktur durch die hydrodynamische Vernadelung erzeugt wird.

9. Verfahren nach einem der Ansprüche 1 - 8, **dadurch gekennzeichnet, dass** das Endlosfaservlies aus Polyamidfasern gebildet wird.

10. Verfahren nach einem der Ansprüche 1 - 8, **dadurch gekennzeichnet, dass** das Endlosfaservlies aus Polyolefinfilamenten, vorzugsweise Polyethylen oder Polypropylenfilamenten gebildet wird.

11. Vlies, das aus endlosen Chemiefasern wie PE-, PP- oder PA-Fasern gebildet und zur Verfestigung allein einer hydrodynamischen Vernadelung unterworfen wird, also ohne Vermischung mit einem Bindemittel und ohne Verwendung von Bindefasern und dieses Vlies vollflächig mit einer Beschichtung imprägniert ist.

12. Trägervlies, das aus endlosen Chemiefasern gebildet und zur Verfestigung ohne Verwendung von Bindemitteln oder Bindefasern allein mittels der hydrodynamischen Vernadelung verfestigt ist und vollflächig mit einer imprägnierenden Beschichtung als Nutzschicht versehen ist.

13. Dachbeschichtungsbahn bestehend aus einem wasservernadelten PE-Faservlies aus Endlosfasern, das ohne Verwendung von Bindemitteln oder Bindefasern hergestellt ist, ggf. versehen mit einem Glasfaservlies, das zur Verfestigung allein mit einer Wasservernadelung versehen und mit einer Bitumenbeschichtung vollflächig imprägniert ist.

## Claims

1. Method for the manufacture of a nonwoven, in that endless filaments are deposited on an endless screen after their manufacture in order to form a uniformly thick nonwoven fleece material, and are then hydrodynamically needled to manufacture a high-strength nonwoven fleece, **characterised in that** the hydrodynamically needled endless fibre nonwoven is used, without the use of a binding agent, as a carrier nonwoven for an effective coating which is introduced full-surface into the nonwoven fleece and which impregnates the nonwoven fleece.

2. Method according to Claim 1, **characterised in that** the hydrodynamically secured endless nonwoven fleece is fixed for dimensional stability before coating, under the effect of heat.

3. Method according to Claim 1 or 2, **characterised in that** the water-needled endless fibre nonwoven fleece is manufactured from pure PE filaments and that a bitumen coating is introduced into the nonwoven fleece as an effective coating.

4. Method according to Claim 1 - 3, **characterised in that** a glassfibre nonwoven is provided with the water-needled endless fibre nonwoven before the bitumen coating, and/or combined with it.

5. Method according to Claim 1 - 4, **characterised in that** the water-needled endless fibre nonwoven is used as a base nonwoven fleece for the carpet industry, and, for this purpose, the visual fibres and nonwoven fibres required for the refinement of the surface are introduced into this nonwoven fleece, such as being tufted in.

6. Method according to one of Claims 1 - 5, **characterised in that** the hydrodynamic securing is carried out with an energy of at least 0.3 kWh/kg of fibre.

7. Method according to one or more of the foregoing Claims, **characterised in that** the hydrodynamic water-needling, with a continuous procedure, takes effect alternately from both sides on the endless nonwoven fibre fleece.

8. Method according to one or more of the foregoing Claims, **characterised in that** a hole structure is created in the endless nonwoven fibre fleece by the hydrodynamic water-needling.

9. Method according to one of Claims 1 - 8, **characterised in that** the endless nonwoven fibre fleece is formed from polyolefin filaments, for preference polyethylene or polypropylene filaments.

10. Method according to one of Claims 1 - 8, **characterised in that** the endless nonwoven fibre fleece is formed from polyolefin filaments, for preference polyethylene or polypropylene filaments.

11. Nonwoven fleece material, which is formed from chemical fibres such as PE, PP, or PA fibres, and is subjected to a hydrodynamic needling process alone for the purpose of securing, i.e. without mixing with a binding agent and without the use of binding fibres, and that this nonwoven fleece is impregnated with a coating.

12. Carrier nonwoven fleece, which is formed from endless chemical fibres and, for securing, is secured without the use of binding agents or binding fibres, solely by means of the hydrodynamic needling, and is provided full-surface with an impregnating layer as an effective coating.

13. Roofing coating strip consisting of a water-needled PE fibre nonwoven fleece made of endless fibres, manufactured without the use of binding agents or binding fibres, provided, if appropriate, with a glassfibre nonwoven material, which is provided solely with water-needling for securing, and is impregnated full-surface with a bitumen coating.

## Revendications

1. Procédé de fabrication d'un non-tissé, consistant à déposer des filaments continus, directement après leur fabrication pour obtenir une nappe d'épaisseur régulière, sur un crible continu et ensuite à les aiguilleter par procédé hydrodynamique pour fabriquer une nappe de haute résistance, **caractérisé en ce que** la nappe de fibres aiguilletée par procédé hydrodynamique est employée sans utiliser de liant comme nappe support pour un revêtement d'usure incorporé sur toute la surface dans la nappe et imprégnant la nappe.

2. Procédé selon la revendication 1, **caractérisé en ce que** la nappe de fibres continue consolidée par procédé hydrodynamique est, avant revêtement, fixée sous action de chaleur pour stabiliser ses dimensions.

3. Procédé selon la revendication 1 ou 2, **caractérisé en ce que** la nappe de fibres continue aiguilletée à l'eau est fabriquée à partir d'un filament en PE pur et qu'on incorpore dans la nappe comme revêtement d'usure un revêtement bitumineux.

4. Procédé selon les revendications 1 à 3, **caractérisé en ce qu'**une nappe de fibres de verre est recouverte avec la nappe de fibres continue aiguilletée à l'eau et/ou assemblée à celle-ci avant le revêtement au bitume.

5. Procédé selon les revendications 1 à 4, **caractérisé en ce que** la nappe de fibres continue aiguilletée à l'eau est utilisée comme nappe de base pour l'industrie des tapis et qu'à cet effet, les fibres visibles aussi bien que de voile nécessaires pour ennoblir la surface sont appliquées aussi bien qu'implantées en touffes.

6. Procédé selon l'une quelconque des revendications 1 à 5, **caractérisé en ce que** la consolidation hydrodynamique est réalisée avec une énergie d'au moins 0,3 kWh/kg de fibres.

7. Procédé selon l'une quelconque ou plusieurs des revendications précédentes, **caractérisé en ce que** la consolidation hydrodynamique à l'eau, avec un mode de circulation en continu, agit alternativement depuis les deux côtés sur la nappe de fibres continue.

8. Procédé selon l'une quelconque ou plusieurs des revendications précédentes, **caractérisé en ce qu'**une structure perforée est créée dans la nappe de fibres continue par l'aiguilletage hydrodynamique.

9. Procédé selon l'une quelconque des revendications 1 à 8, **caractérisé en ce que** la nappe de fibres continue est constituée de fibres de polyamide.

10. Procédé selon l'une quelconque des revendications 1 à 8, **caractérisé en ce que** la nappe de fibres continue est constituée de filaments de polyoléfine, de préférence de filaments de polyéthylène ou de polypropylène.

11. Nappe qui est constituée de fibres chimiques continues, comme des fibres de PE, PP ou PA, et qui subit pour sa consolidation uniquement un aiguilletage hydrodynamique, donc sans mélange à un liant et sans utilisation de fibres liantes, cette nappe étant imprégnée sur toute sa surface par un revêtement.

12. Nappe support qui est constituée de fibres chimiques continues et qui est consolidée sans utiliser de liants ou de fibres liantes uniquement au moyen d'un aiguilletage hydrodynamique et qui est recouverte sur toute sa surface d'un revêtement d'imprégnation faisant office de couche d'usure.

13. Bande de revêtement de toit consistant en une nappe de fibres de PE aiguilletée à l'eau et composée de fibres continues, qui est fabriquée sans utilisation de liants ou de fibres liantes, éventuellement recouverte d'une nappe de fibres de verre, qui subit pour sa consolidation uniquement un aiguilletage à l'eau et est imprégnée sur toute sa surface d'un revêtement bitumineux.
